# EUROPÄISCHE PATENTSCHRIFT

(11) **EP 0 448 838 B1**
(45) Veröffentlichungstag und Bekanntmachung des Hinweises auf die Patenterteilung: **02.08.1995**
(21) Anmeldenummer: 90125607.3
(22) Anmeldetag: 27.12.1990
(51) Int. Cl.: F24H 9/00, F16L 59/04

(54) **Periphere und wärmebelastete Anschluss- und/oder Verschlusselemente für Heizkessel**
Peripheral and thermally stressed closing and/or connecting element for a boiler
Elément de fermeture et/ou de liaison périphérique et thermiquement chargé pour chaudière

(30) Priorität: 27.03.1990 DE 4009767
(43) Veröffentlichungstag der Anmeldung: 02.10.1991
(73) Patentinhaber: Viessmann Werke GmbH & Co., 35107 Allendorf (Eder) (DE)
(72) Erfinder: Viessmann, Hans, Dr., W-3559 Battenberg/Eder (DE)
(74) Vertreter: Wolf, Günter, Dipl.-Ing.

(56) Entgegenhaltungen:
- DD-A- 131 744
- FR-A- 1 279 973
- SOVIET INVENTIONS ILLUSTRATED SECTION CH: CHEMICAL 15-7-1981 41691 D/23 & SU-A-765247 GUSEV GLASS RES INS DERWENT PUBLICATIONS LTD.

## Beschreibung

Die Erfindung betrifft periphere und wärmebelastete Anschluß- und/oder Verschlußelemente für Heizkessel gemäß Oberbegriff des Patentanspruches 1.

Bei den diesbezüglichen Anschluß- und/oder Verschlußelementen für Heizkessel handelte es sich insbesondere um gerade und/oder gekrümmte Abgaszugrohre, Rauchgassammelkästen, hintere Feuerraumbegrenzungswände und schließlich auch um jede Art von Verschlußdeckeln und Verschlußtüren, wie sie an Heizkesseln je nach Konstruktion erforderlich sind. Für die Wärmeisolation von Heizkesseln selbst sind die unterschiedlichsten und mehr oder weniger optimalen Isolationsmethoden und Konstruktionen hinlänglich bekannt. Vernachlässigt wurde bisher mehr oder weniger der eigentliche Abzugsbereich von Heizkesseln, d.h. insbesondere die zum Schornstein führenden Abzugsrohre, die wegen des relativ hohen Installationsaufwandes für die Anbringung von Isolationsmatten od. dgl in der Regel unisoliert blieben. Soweit an solchen Kesseln an dem Rauchgasabzugsrohr sog. Rauchgassammelkammern vorgesehen sind, so wurden diese zwar isoliert (siehe US-A-4 320 869), aufgrund ihrer peripheren Zuordnung zum Heizkessel war es jedoch immer schwierig und mit einem zusätzlichen Aufwand verbunden, derartige Rauchgasabzugskästen, egal ob sich diese nun im Rückwand- oder im Vorderwandbereich je nach Kesselkonstruktion befanden, diese zu isolieren bzw. in die gesamte Kesselisolation mit einzubeziehen. Gleiches gilt auch für jede Art von Kesselöffnungsverschlüssen. Was die unisoliert bleibenden und zum Schornstein führenden Rauchgasabzugsrohre betrifft, so haben diese natürlich den Nachteil, daß sich die abziehenden und die Abzugsrohre durchströmenden Rauchgase weiter abkühlen und damit dem betreffenden Schornstein noch weniger Wärme zugeführt wird, insbesondere wenn es sich dabei um Heizkessel handelt, die im Nieder- oder Tieftemperaturbereich betrieben werden. Zu berücksichtigen ist dabei auch, daß der Anschluß der Rauchgasabzugsrohre und auch der Rauchgassammelkästen an die Heizkessel schwer zufriedenstellend abgedichtet werden kann, da diese Elemente nur jeweils ange- bzw. aufgesteckt oder verfalzt werden und dabei absolute Dichtheit nicht gewährleistet werden kann. Aufgrund der Druckverhältnisse im Schornstein und im Abzugsbereich können also praktisch immer gewisse Nebenluftmengen einströmen, wodurch sich in der Regel Verfälschungen der Abgaswerte ergeben. Dies gilt auch für den Rauchgassammelkasten gemäß vorerwähnter US-A-4 320 869, soweit bei deren Gegenstand nicht besondere Abdichtungsmaßnahmen getroffen sind.

Der Erfindung liegt demgemäß die Aufgabe zugrunde, für periphere und wärmebelastete Anschluß- und/oder Verschlußelemente von Heizkesseln eine Isolation zu schaffen, mit der der Hersteller derartiger Elemente und auch der Heizkesselhersteller, der in der Regel solche Elemente mitliefert, in die Lage versetzt sein soll, eine derartige Isolation von vornherein auf einfachste Weise mit herstellen zu können, so daß von vornherein eine nachträgliche Isolationsanbringung entbehrlich wird bzw., was Rauchgassammelkästen und Verschlußelemente am Kessel betrifft, deren Isolation vereinfacht werden kann, und zwar mit der Maßgabe, dabei gleichzeitig für eine gute Abdichtungsmöglichkeit zu sorgen.

Diese Aufgabe ist nach der Erfindung durch die im Kennzeichen des Hauptanspruches angeführten Merkmale gelöst. Vorteilhafte Weiterbildungen und praktische Ausführungsformen ergeben sich nach den Unteransprüchen.

Bei dieser erfindungsgemäßen Lösung handelt es sich also nicht um bekannte Isolationsmaterialien, wie bspw. beim Gegenstand nach der US-A-4 320 869, wie kaschierte Glasfaser- oder Steinwollematten, und auch nicht um wärmebeständige verschäumbare Kunststoffe, die bei Heizkesseln sowieso nur in unkritischen Bereichen angewendet werden können, sondern um eine bspw. durch Spritzen oder Aufstreichen aufbringbare Masse mit Dispersionscharakter und anorganischen Füllstoffen, für die es neben Wärmedämmung und -beständigkeit wesentlich ist, zäh und festhaftend zu sein und die zudem anweichbar ist, um damit auch die Bedingung erfüllen zu können, daß sie gleichzeitig als Dichtungsmittel wirksam werden kann. Wesentlich ist diesbezüglich auch, daß die gesamte äußere Oberfläche des betreffenden Elementes mit dieser Schicht versehen ist, d.h. also auch die Bereiche, die später nach erfolgter Installation bzw. nach Anschluß am Kessel nicht mehr frei liegen. Nach Anweichen mindestens der Anschlußbereiche schiebt sich nämlich einfach die Schicht im Aufschub- bzw. Anschlußbereich zusammen, verbleibt je nach den Maßtoleranzen im Spalt zwischen den beiden zusammenzufügenden Elementen und kann dann außerdem von Hand oder mit einem geeigneten Hilfswerkzeug ohne weiteres wieder unter Ausbreitung des gebildeten Massewulstes geglättet werden. Besondere Maßnahmen zur anschließenden Abtrocknung der Masse sind dabei nicht erforderlich, da sich dies praktisch von alleine ergibt. Insofern ist es bspw. auch ohne weiteres möglich, gebogene und in bekannter Weise in sich selbst verstellbare Abzugsrohre mit einer solchen Schicht zu versehen, da die Schicht nach Anweichung in den Verstellbereichen oder insgesamt den Verstellbewegungen der einzelnen Rohrsegmente ohne weiteres zu folgen vermag. Sollten dabei Masserisse auftreten, können diese ohne weiteres wieder zusammengedrückt werden.

Die erfindungsgemäßen peripheren und wärmebelasteten Anschluß- und/oder Verschlußelemente werden nachfolgend anhand der zeichnerischen Darstellung von Ausführungsbeispielen näher erläutert.

Es zeigt schematisch
- Fig. 1: ein gerades Abzugsrohr;
- Fig. 2: ein in sich verstellbares, bogenförmiges Abzugsrohr;
- Fig. 3: die besondere Ausführungsform eines Anschlußkastens;
- Fig. 4: im Schnitt den abzugsseitigen Verschluß der Brennkammer;
- Fig. 5: eine weitere Ausführungsform eines Rauchgasabzugskastens und
- Fig. 6: ein aufgeschobenes Abzugsrohr unmittelbar nach seinem Aufschub auf einen entsprechenden Anschlußstutzen.

Die dargestellten Anschluß- bzw. Verschlußelemente bedürfen im einzelnen keiner näheren Erläuterung, da diese bekannt sind und zwar auch bezgl. ihrer Zuordnung zueinander und zum betreffenden Heizkessel. Allen dargestellten Elementen ist gemeinsam, daß ihre gesamte äußere Oberfläche 2 mit der Schicht 3 (strichpunktiert dargestellt) überzogen ist, die für alle dargestellten Ausführungsfälle die gleichen Eigenschaften hat, d.h. bei dieser Schicht handelt es sich um eine in geeigneter Weise, insbesondere durch Spritzen aufbringbare Dispersionsmasse mit mineralischen Füllstoffen, die sowohl wärme- und schalldämmende Eigenschaften hat, wärmebeständig und in sich zäh ist, dabei sowohl im nassen als auch trockenen Zustand an metallischen Flächen haftet und dabei zudem anweichbar ist. Durch diese Eigenschaften ergibt sich, wie schematisch in Fig. 6 angedeutet, beim Anschluß eines Elementes an das andere entsprechend überzogene Element nach entsprechender Anweichung ein wulstartiger Zusammenschub 4 der Masse, die, solange sie noch weich ist, problemlos wieder ausgeglättet und mit der Schicht 3, die ebenfalls angeweicht wurde, wieder ausgeglättet und verbunden werden kann. Je nach gewünschter Dämmung bzw. Isolation können derartige Schichten 3 mehr oder weniger dick aufgetragen werden, wobei sich herausgestellt hat, daß in der Regel Schichtdicken von 5 - 6 mm ausreichen, und zwar um einmal den gewünschten Dämm- bzw. Isolationseffekt zu bewirken und zum anderen aber auch gleichzeitig eine ausreichende Dichtfunktion zu übernehmen. Die das Isolationsmaterial bildende Schicht enthält dabei im angeweichten, d.h. auftragsbereiten Zustand folgende Komponenten:
12 - 18 % Wasserglas
45 - 55 % H₂O
20 - 30 % mineralische Füllstoffe
3 - 5 % Kunststoffpolymere, wie VAC, Acrylat oder deren Copolymerisate
4 - 6 % KOH
Eine derart zusammengesetzte Masse hat gute mechanische Beständigkeit und eine hervorragende Haftung auf dem Untergrund und zeigt eine Elastizität, die bspw. das Zersägen entsprechend beschichteter Rohre zuläßt, ohne daß die Beschichtung abblättert. Das Material läßt sich ,wie erwähnt, leicht verspritzen und zeigt ein ansprechendes Spritzbild. Temperaturbeständigkeit ist gegeben, und es kommt bei Erwärmung weder zu Rauch- noch zu Geruchsbelästigungen. Für die Wiedererweichung wird zweckmäßig Wasser mit Zimmertemperatur verwendet, um Anweichzeiten im Bereich von 10 bis 15 min. einzuhalten. Das erweichte bzw. angeweichte Material erstarrt ohne weiteres wieder zu einer festen Dämmasse wie vor der Wasserzugabe.

## Patentansprüche

1. Periphere und wärmebelastete Anschluß- und/oder Verschlußelemente für Heizkessel, deren äußere Oberfläche mit einer wärme- und schalldämmenden, wärmebeständigen und an dieser haftenden Schicht versehen ist,
**dadurch gekennzeichnet**,
daß die Schicht (3) aus mit Wasser anweichbarem Isolationsmaterial gebildet und damit auch die im installierten Zustand abgedeckten bzw. überlappten Bereiche der Oberfläche (2) beschichtet sind, wobei
die das Isolationsmaterial bildende Schicht im angeweichten Zustand folgende Komponenten enthält:
12 - 18 % Wasserglas
45 - 55 % H₂O
20 - 30 % mineralische Füllstoffe
3 - 5 % Kunststoffpolymere, wie VAC, Acrylat oder deren Copolymerisate
4 - 6 % KOH

2. Elemente nach Anspruch 1,
**dadurch gekennzeichnet**,
daß die Schicht (3) 2 - 10 mm, vorzugsweise 5 - 6 mm dick ausgebildet ist.

3. Elemente nach Anspruch 1 oder 2,
**dadurch gekennzeichnet**,
daß die Schicht (3) aufgespritzt ist.

## Claims

1. Peripheral and heat-loaded connecting and/or closing elements for heating boilers, the outer surface of which is provided with a heat- and sound-insulating, heat-resistant layer adhering thereto,
characterized in
that the layer (3) is formed of insulating material preplasticizable with water, with the areas of the surface (2) covered or overlapped in mounted condition being coated with the said insulating material, wherein
the layer forming the insulating material in preplasticized condition containing the following components:
12 - 18% water glass
45 - 55% H₂O
20 - 30% mineral fillers
3 - 5% plastic polymers, such as VAC, acrylate or the copoplymers thereof
4 - 6% KOH.

2. The elements according to claim 1,
characterized in
that the layer (3) is formed to have a thickness of 2 to 10, preferably 5 to 6 mm.

3. The elements according to claims 1 or 2,
characterized in
that the layer (3) is sprayed on.

## Revendications

1. Eléments de raccordement et/ou de fermeture périphériques et sollicités thermiquement, pour chaudières, dont la surface extérieure est pourvue d'une couche d'isolation thermique et phonique, résistant aux températures élevées et adhérant à ladite surface, caractérisés en ce que la couche (3) est constituée de matériau isolant pouvant être ramolli à l'eau, en permettant ainsi aux zones de la surface (2) recouvertes ou se chevauchant à l'état monté, d'être également revêtues, la couche formant le matériau isolant renfermant, à l'état ramolli, les composants suivants:
12 - 18 % de verre soluble
45 - 55 % H₂O
20 - 30 % de charges minérales
3 - 5 % de matières plastiques du type polymère, telles que VAC, acrylate ou leur copolymères
4 - 6 % KOH

2. Eléments selon la revendication 1, caractérisés en ce que la couche (3) est réalisée de manière à présenter une épaisseur de 2 - 10 mm, de préférence de 5 - 6 mm.

3. Eléments selon la revendication 1 ou 2, caractérisés en ce que la couche (3) est appliquée par projection au pistolet.
